# EUROPÄISCHE PATENTSCHRIFT

(11) **EP 2 180 095 B1**
(45) Veröffentlichungstag und Bekanntmachung des Hinweises auf die Patenterteilung: **04.12.2013**
(21) Anmeldenummer: 09173955.7
(22) Anmeldetag: 23.10.2009
(51) Int. Cl.: D21C 9/10, D21C 9/16

(54) **Herstellungsverfahren für gebleichte organische Fasermaterialien, Verwendung eines Bleichmittels für gebleichte organische Fasermaterialien und gebleichte Fasermaterialien**
Production method for bleached organic fibre materials, use of a bleaching agent for bleached organic fibre materials and bleached fibre materials
Procédé de fabrication pour matériaux fibreux organiques blanchis, utilisation d'un agent blanchissant pour matériaux fibreux organiques blanchis et matériaux fibreux blanchis

(30) Priorität: 23.10.2008 DE 102008052897; 23.10.2009 DE 102009050570
(43) Veröffentlichungstag der Anmeldung: 28.04.2010
(73) Patentinhaber: bene_fit Systems GmbH & Co. KG, 92242 Hirschau (DE)
(72) Erfinder: Kräuter, Reinhard, 92237 Sulzbach-Rosenberg (DE)
(74) Vertreter: Hannke, Christian

(56) Entgegenhaltungen:
- EP-A- 0 595 386
- DE-A1- 3 110 882
- DE-A1- 4 340 043
- DE-A1- 19 614 587
- US-A- 5 571 378
- US-A- 6 056 853

## Beschreibung

Die Erfindung betrifft ein Herstellungsverfahren für gebleichte Holzfasern gemäß dem Oberbegriff des Patentanspruches 1, die Verwendung einer Bleichmischung sowie gebleichter Holzstoff gemäß dem Oberbegriff des Patentanspruches 9.

Für die Herstellung von gebleichten organischen Fasermaterialien, wie gebleichte Holzfasern oder Holzstoffen, wird häufig eine Bieichmischung, auch Bleiche oder Bleichlösung genannt, in der unter anderem Wasserstoffperoxid vorhanden ist, eingesetzt. Hierbei tritt häufig das Problem auf, dass Wasserstoffperoxid aufgrund von Schwermetallionen, die durch unterschiedliche Weise in die Bleiche eingetragen werden können, zersetzt wird. Wasserstoffperoxid wird in Gegenwart von Schwermetallionen katalytisch zersetzt. Hiergegen werden häufig zusätzliche Reagenzien der Bleiche hinzugefügt, wodurch höhere Kosten entstehen. Wasserstoffperoxid wirkt oxidativ.

DE 43 40 043 A1 beschreibt eine Verwendung stickstoffhaltiger Komplexbildner bei dem Bleichen von Holzstoffen. Es wird die Verwendung spezieller stickstoffhaltiger Komplexbildner bei der Holzstoffbleiche mit Wasserstoffperoxid beschrieben. Hierbei werden der alkalischen Wasserstoffperoxidblelche, welche üblicherweise mit Na-Wasserglas, Alkalistoffen und Standard-Metall-Komplexbildnern versehen ist, neuartige, biologisch besser abbaubare Komplexbildner zugesetzt. Diese Komplexbildner haben hohe Kosten zur Folge.

DE 196 14 587 A1 beschreibt ein Verfahren und eine Bleichlösung zum Bleichen von zellulosischen Faserstoffen. Das Verfahren dient zur Aktivierung von wässrigen, alkalischen und/oder alkoholischen alkallschen Bleichlösungen, die Wasserstoffperoxid entsalten und unter Sauerstoffdruck und/oder Stickstoffdruck zur Bleiche von cellulosischen Primär- oder Sekundärfaserstoffen zur Papierherstellung oder zur Bleiche von Chemiezellstoffen verwendet werden. Zur Aktivierung der Peroxidverbindung wird einzeln oder als Mischung eine Kombination bestehend aus isomeren Diazaphenanthrene, beispielsweise Phenanthrolinen, und/oder einzeln oder als Mischung eine Kombination bestehend aus Dipyridylen verwendet. Es kann auch eine Mischung mit einer Kombination aus Polyalphahydraxyacrylat und/oder Phosphonate und/oder Polyaminocarboxylate oder Oxi- oder Polyoxlverbindungen mit 2 bis 7 C-Atomen in der Kohlenstoffkette verwendet werden. Derartige Mischungen sind aufwendig sowie zeit- und kostenintensiv.

DE 31 10 882 C2 beschreibt ein Verfahren und eine Vorrichtung zum Bleichen von chemisch hergestellten Zellstoffen mit Ozon. Hierbei wird ein Verfahren und eine Vorrichtung zum Bleichen von chemisch hergestelltem Zellstoff mit Ozon im Zusammenhang mit einem Verfeinerungsvorgang beschrieben.

US 6 056 853 A offenbart ein Verfahren zum Paroxidbleichen von Pulpe unter ausschließlicher Verwendung von MgO als alkalischem Reagenz. Als besonders vorteilhafte Partikelgrößen wurden MgO-Partikel mit d₅₀-Werton zwischen 5 und 500 µm identifiziert. Die Partikeloberfläche weist einen Bereich zwischen 20-60 m²/g auf.

US 5 571 378 offenbart ein Verfahren zu einer hohen pH Metallionen Chelation von Pulpe.

Bei der Förderung und Beseitigung von schädlichen Metallionen und organischen Extraktstoffen vor Delignifizierung wird das Bleichen zu Pulpe, vorzugsweise mit einem Kraftzellstoff durchgeführt.

EP 0 595 386 offenbart ein Verfahren zum Bleichen von lignocellulosehaltiger Pulpe, bei der die Pulpe im Beisein einer Magnesiumverbindung behandelt wird, wobei die Pulpe gewaschen und nachträglich mit einer peroxidenthaltender Verbindung gebleicht wird.

Bei der Bleiche organischer Fasermaterialien werden häufig zusätzlich alkalisch wirkende Substanzen, wie z. B. Natronlauge, verwendet. Diese für die Bleiche verwendete Natronlauge weist den Nachteil auf, dass diese vergleichsweise teuer ist. Natronlauge trägt zwar zu einer höheren Bleichwirkung bei, allerdings werden aufgrund der hohen Alkalinität verstärkt auch organische Substanzen in die Bleichlösung gebracht. Diese führen zu einem deutlichen erhöhten COD (Chemical Oxygen Demand) -Wert im Abwasser.

Somit ist es Aufgabe der Erfindung, ein Herstellungsverfahren für gebleichte Holzfasern sowie die Verwendung einer Bleichmischung hierfür zur Verfügung zu stellen, die kostengünstig und wenig umweltschädilch sind.

Diese Aufgabe wird gemäß den Merkmalen der Patentansprüche 1, 6 und 9 gelöst.

Überraschender Weise hat sich gezeigt, dass die Verwendung von submikroskaligen und nanoskaligen Ca- und/oder Mg-Verbindungspartikein in derartigen Bleichen bzw. Bleichlösungen bzw. Bleichmischungen dazu führt, dass zum einen günstig hergestellte Ca- und MgVerbindungspartikel und damit ein kostengünstiges Herstellungsverfahren und zum anderen durch Einsparung der Natronlauge ein wenig umweitschädliches Verfahren sowie eine Bleichmischung hierfür mit hoher Bleichwirkung erhalten werden kann. Die Gesamtkosten können hierdurch sogar reduziert werden.

Derartige Ca- oder Mg-Verbindungspartikel sind vergleichsweise günstig herzustellen und können mit wenig Verunreinigungen, also mit einem geringen Anteil an Schwermetallionen, welche eine katalytisch abbauende Wirkung auf das enthaltende Peroxid bzw. Wasserstoffperoxid hat, produziert werden. Durch die bisher stattgefundene katalytisch abbauende Wirkung von Schwermetalionen auf das Peroxid stand dieses im eigentlichen Bleichprozess nicht mehr zur Verfügung. Dies führte zu höheren Herstellungskosten.

Ca-Verbindungen weisen bekanntlich einen höheren pH-Wert auf und erzielen dadurch eine stärkere bleichende Wirkung für die organischen Fasermaterialien. Allerdings neigen Ca-Ionen auch zur Bildung unlöslicher Verbindungen, wie z. B. Oxalate, die sich im Herstellungsverfahren nachteilig innerhalb der Bleichmischung ablagern können. Dies wird durch die Verwendung von schwerlöslichen Ca-Verbindungspartikeln in einer Variante der Erfindung vermieden, bei welcher nur Mg-lonen zur Bleichwirkung beitragen.

Erlindungsgemäß weist die Bleichmischung zur Verwendung in einem Herstellungsverfahren für gebleichte Holzfasern bzw. Holzstoffe, Wasserstoffperoxid, alkalisch oder alkalisch reagierende Materialien, sowie - bezogen auf Partikeldurchmesser - submikroskalige oder nanoskalige Ca- und/oder Mg-Verbindungspartikel zum Bleichen der organischen Fasermaterialien auf.

Vorteilhaft weisen die submikroskaligen Partikel einen Durchmesser von 0,1-0,3 µm auf.

Die nanoskaligen Partikel können vorteilhaft einen Durchmesser von weniger als 100 nm aufweisen.

Sowohl die submikroskaligen als auch die nanoskaligen Partikel sind bevorzugt oval und/oder sphärisch in ihrer Form ausgebildet. Sie sind demzufolge nicht plättchen- oder faserförmig in ihrer Form.

Die angegebenen Partikeldurchmesser beziehen sich auf eine Messung als d50 mittels Laserbeugung, z.B. Cilas-Gerät, Fa. Quantachrome, REM (Raster Electron Microscopy) oder TEM (Transmission Electron Microscopy). Bevorzugt werden submikroskalige oder nanoskalige Verbindungspartikel aus den Verbindungen CaO, Ca(OH)₂. CaCO₃, MgO, Mg(OH)₂ sowie Mischungen hieraus ausgewählt. Dies kann in jedem Verhältnis sowie in Form von Folgeprodukten, Pulver sowie wässriger Suspension erfolgen.

Als Rohstoffe für die Herstellung der Mg- und/oder Ca-Verbindungspartikel werden bevorzugt natürliche, vergleichsweise reine Carbonate eingesetzt, wie beispielsweise MgCa(CO₃)₂ (Dolomit). Alternativ können auch synthetische bevorzugt chemisch reine Materialien hierfür verwendet werden.

Alternativ zu der hier genannten natürlichen Ca- und/oder Mg-Verbindung als Rohstoff können auch alle anderen natürlich vorkommenden oder synthetischen Mischverbindungen dieser oder verwandter Art als Basis für Ca- und/oder Mg-Verbindungspartikel und damit für die Bleichmischung herangezogen werden. Ein Beispiel hierfür ist beispielsweise Huntit, welches eine Ca-Mg-CO₃-Mischverbindung ist.

Ebenso können sämtliche Mischungen bzw. Verbindungen der hier vorgeschlagenen Ca- bzw. Mg-Verbindungen und deren Folgeprodukte mit allen anderen geeigneten Ca- oder Mgoder sonstigen Verbindungen vermischt werden, um eine Modifizierung zu erhalten, die letztendlich zu einem ähnlichen Ergebnis in der Funktion, gegebenenfalls zu einer Verstärkung, Milderung oder Verzögerung der gewünschten Eigenschaften, führt. Dies betrifft insbesondere Verbindungen der zweiten Hauptgruppe des Periodensystems oder anderer zweiwertiger Metallionen.

Gebleichte Holzstoffe, insbesondere Holzfasern können durch eine derartige Bleichmischung gebleicht werden. Dies ist vorteilhaft in der Papierindustrie einzusetzen. Üblicherweise erfolgt die Bleiche derartiger Holzfasern oxidativ mit Hilfe von Wasserstoffperoxid. Zusätzlich können Wasserglas, alkalische oder alkalisch reagierende Materialien sowie Komplexbildner vorhanden sein.

Die für die Bleichmischung erfindungsgemäß verwendeten Ca- und/oder Mg-Verbindungspartikel können sowohl als Pulver als auch in Form einer Suspension hergestellt werden.

Aufgrund der Verwendung von submikroskaligen und nanoskaligen Ca- und/oder MgVerbindungspartikeln kann erreicht werden, dass durch die Verwendung dieser Primärartikel eine sehr hohe Reaktivität und damit Bleichwirkung innerhalb der Bleichmischung, auch aufgrund des erhöhten Oberflächenanteils bedingt durch die Vielzahl der Partikel, erhalten wird.

Bevorzugt werden die Ca- und/oder Mg-Verbindungspartikel im submikroskaligen und nanoskaligen Bereich dadurch hergestellt, dass natürliche Karbonate durch thermische Verfahren zumindest teilweise in die Oxide überführt werden, Durch Wahl der entsprechenden Verfahrensparameter bei der thermischen Behandlung werden Primärpartikel in submikro- und nanoskalige Korngrößen erhalten. Durch die Umsetzung dieser werden sie in andere Verbindungen, z. B. die Hydrate, überführt, wobei sich die Korngröße der Primärpartikel praktisch nicht verändert. Hierdurch bleiben die submikro- bzw. nanoskaligen Partikelgrößen erhalten.

Besonders vorteilhaft ist bei den Ca- und/oder Mg-Verbindungspartikeln und der damit zusammenhängenden Bleichmischung, dass diese durch die Wahl der Parameter der thermi-Zwischen Teil- und Vollkalzinat können anforderungsspezifische Dreiphasensysteme aus CaCO_{3,} MgO und CaO bzw. CaCO_{3,} Mg(OH)₂ und Ca(OH)₂ gewählt werden, um die ideale Kombination aus Reaktivität und Ablagerungen oder sonstiger positive Eigenschaften zu erzielen.

Die Ca- und Mg-Produkte sind zudem preiswert und chemisch hochrein, so dass nahezu keine Sekundärverunreinigung durch Metall- oder Schwermetallionen stattfindet und daher auch Komplexierungsmittel eingespart und trotzdem eine ausreichende Qualität erzielt werden kann. Die hohe chemische Produktreinheit zeigt sich auch in dem sehr hohen Weißgrad, welcher zusätzliche Vorteile bei der Herstellung sehr heller Faserprodukte bringt.

Es wird gezeigt in:
- Fig. 1a und 1 b: zeigen REM- Aufnahmen von natürlichem Mg(OH)₂;
- Fig. 2a und 2b: zeigen REM- Aufnahmen von synthetischem Mg(OH)₂;
- Fig. 3a und 3b: zeigen REM- Aufnahmen von teilkalzinierten bzw. vollkalziniertem Dolomit;
- Fig. 4a und 4b: zeigen REM- Aufnahmen von teilkalzinierten bzw. vollkalziniertem Dolomit;
- Fig. 5a und 5b: zeigen REM- Aufnahmen von teilkalzinierten bzw. vollkalziniertem Dolomit;
- Fig. 6a und 6b: zeigen REM- Aufnahmen von teilkalzinierten bzw. vollkalziniertem Dolomit;
- Fig. 7a und 7b: zeigen REM-Aufnahmen von hydratisiertem Dolomit; und
- Fig. 8a und 8b: zeigen REM-Aufnahmen von hydratisiertem Dolomit.

### Beispiele, wie sie nach erfolgter Kalzinierung und Hydratisierung in der Bleichmischung vorliegen könnten.

### Beispiel 1: Referenz 1 (Negativbeispiel)

Fig. 1a. 1b zeigen REM- Aufnahmen von natürlichem Mg(OH)₂.
Das Mg(OH)₂ enthält feine, natürliche Partikel in einer Korngröße von etwa 1-3 µm, vereinzelt auch feiner.

### Beispiel 2: Referenz 2 (Negativbeispiel)

Fig. 2a, 2b zeigen REM- Aufnahmen von synthetischem Mg(OH)₂.
In synthetischem Mg(OH)₂ sind gut ausgebildete Kristalle zu erkennen. Die Korngröße beträgt etwa 0.5-1 µm. Vereinzelt sind Aggregate vorhanden.

### Beispiel 3: (Positivbeispiel)

Dazu wird Dolomit CaMg(CO₃)₂ bei erhöhter Temperatur in teil- bis vollkalzinierten Dolomit (CaCO₃ und MgO über ein Dreiphasensystem CaO, CaCO₃ und MgO bis hin zu CaO und MgO) überführt. Durch die Wahl des gezeigten Temperaturprofils und der Erwärmungszeit lässt sich dabei submikro- bzw. nanoskaliges MgO- und CaCO₃ (Teilkalzinierung) analog dem Dreiphasensystem bis zum MgO und CaO (Vollkalzinat) herstellen.

### Kalzinierung Teilkalzinat (CaCO₃ und MgO):

**Tabelle 1. Kalzinierung Teilkalzinat (CaCO₃ und MgO).**

| | Bereich | bevorzugt | Mehr bevorzugt | Noch mehr bevorzugt |
|---|---|---|---|---|
| Temperatur, °C | 600-1300 | 650-1200 | 700-1000 | 750-950 |
| Zeit, min. | 0-300 min | 0-180 | 0-90 | 0-60 |

### Kalzinierung Vollkalzinat (CaO und MgO):

**Tabelle 2. Kalzinierung Vollkalzinat (CaO und MgO)**

| | Bereich | bevorzugt | Mehr bevorzugt | Noch mehr bevorzugt |
|---|---|---|---|---|
| Temperatur, °C | 750-1450 | 800-1400 | 900-1300 | 1000-1200 |
| Zeit, min. | 0-300 min | 0-180 | 0-90 | 0-60 |

Fig. 3a, 3b und 4a, 4b zeigen REM- Aufnahmen von teilkalzinierten bzw. vollkalziniertem Dolomit.

Beim teilkalzinierten Dolomit sind Primärpartikel aus MgO und CaCO₃ in einer Komgröße von 50 bis 100 nm zu erkennen.

Beim vollkalzinierten Dolomit liegen die Primärpartikel ebenfalls in einer Korngröße von 50 bis 100 nm vor und bestehen aus CaO und MgO.

### Beispiel 4 (Positivbeispiel)

Nanoskalige Primärpartikel bei teil- bis vollkalziniertem Dolomit lassen sich auch erhalten, wenn Dolomit innerhalb sehr kurzer Zeit auf sehr hohe Temperatur gebracht wird.

### Kalzinierung Teilkalzinat:

**Tabelle 3. Kalzinierung Teilkalzinat.**

| | Bereich | bevorzugt | Mehr bevorzugt | Noch mehr bevorzugt |
|---|---|---|---|---|
| Temperatur, °C | 700-1700 | 800-1650 | 900-1600 | 1000-1500 |
| Zeit, s | 0-240 | 0-180 | 0-120 | 0-60 |

### Kalzinierung Vollkalzinat:

**Tabelle 4. Kalzinierung Vollkalzinat.**

| | Bereich | bevorzugt | Mehr bevorzugt | Noch mehr bevorzugt |
|---|---|---|---|---|
| Temperatur, °C | 700-1700 | 800-1650 | 900-1600 | 1000-1500 |
| Zeit, s. | 0-1200 min | 0-900 | 0-720 | 0-600 |

Fig. 5a, 5b und 6a, 6b zeigen REM- Aufnahmen von teilkalzinierten bzw. vollkalziniertem Dolomit.

Die bei der Kurzzeit-Kalzinierung erhaltenen teil- bis vollkalzinierten Materialien enthalten ebenfalls nanoskalige Primärpartikel mit einer Korngröße von 50-100 nm.

### Beispiel 5 (Positivbeispiel)

Bei teilkalziniertem Dolomit (aus Beispiel 3 oder 4) lässt sich das MgO durch wässrige Hydratisierung in submikron- bzw. nanoskalige Mg(OH)₂-Partikel überführen, wobei die Größe der CaCO₃-Partikel erhalten bleibt. Diese Partikel können dann der Bleichmischung zugemischt werden. Der Umsetzungsgrad von MgO zu Mg(OH)2 beträgt > 80 % bis hin zu > 90 % der Theorie.

### Hydratisierung

**Tabelle 5. Hydratisierung.**

| | Bereich | bevorzugt | Mehr bevorzugt | Noch mehr bevorzugt |
|---|---|---|---|---|
| Suspension, Trockensubstanz TS in Ma-% | 0-99 | 0-85 | 0-70 | 0-65 |

Fig. 7a, 7b zeigen REM-Aufnahmen von hydratisiertem Dolomit aus Beispiel 3 und 4. Beispiel 5.

Das Material enthält Aggregate und freiliegende Partikel. Die Korngroße der Primärpartikel beträgt etwa 50-200 nm. Diese bestehen aus Mg(OH)₂ und CaCO₃.

### Beispiel 6 (Positivbeispiel)

Bei vollkalziniertem Dolomit (aus Beispiel 3 oder 4) lässt sich sowohl MgO und auch CaO durch wässrige Hydratisierung in submikron- bzw. nanoskalige Mg(OH)₂- und Ca(OH)₂-Partikel überführen, wobei die Größe der ursprünglichen Oxid-Partikel erhalten bleibt. Der Umsetzungsgrad von MgO zu Mg(OH)₂ bzw. von CaO zu Ca(OH)₂ beträgt > 90 % der Theorie.

### Hydratisierung

**Tabelle 6. Hydratisierung.**

| | Bereich | bevorzugt | Mehr bevorzugt | Noch mehr bevorzugt |
|---|---|---|---|---|
| Suspension, Trockensubstanz TS in Ma-% | 0-99 | 0-85 | 0-70 | 0-65 |

Fig. 8a, 8b zeigen REM-Aufnahmen von hydratisiertem Dolomit aus Beispiel 3 und 4. Beispiel 6.

Das Material enthält Aggregate und freiliegende Partikel. Die Korngroße der Primärpartikel beträgt etwa 50-200 nm. Diese bestehen aus Mg(OH)₂ und Ca(OH)₂.

### Bewertung

Die Beispiele zeigen, dass es auf dem hier beschriebenen Weg möglich ist, Oxide, Carbonate und Hydroxide in submikro- bzw. nanoskaliger Primärkorngroße herzustellen, die sich in ihrer Größe und Reinheit von den bisher bekannten analogen Materialien unterscheiden und sich durch die daraus resultierende sehr hohe Reaktivität besonders für die Bleiche organischer Fasermaterialien eignen.

### Produktbeschreibung

### Teilkalzinierter Dolomit: MgO und CaCO₃

**Tabelle 7. Teilkalzinierter Dolomit MgO und CaCO₃.**

| | **Einheit** | **Bereich** | **Bevorzugt** | **Mehr bevorzugt** |
|---|---|---|---|---|
| **Chem. Zusammensetzung** | | | | |
| SiO₂ | Ma-% | <10 | <5 | <1 |
| Al₂O₃ | Ma-% | <3 | <0,5 | <0,1 |
| Fe₂O₃ | Ma-% | <3 | <0,5 | <0,1 |
| MnO₂ | Ma-% | <1 | <0,5 | <0,1 |
| TiO₂ | Ma-% | <1 | <0,5 | <0,1 |
| K₂O | Ma-% | <5 | <3 | <1 |
| Na₂O | Ma-% | <5 | <3 | <1 |
| Feuchtigkeit, 120 °C | Ma-% | <5 | <3 | <1 |
| Rest außer CaO, MgO und CO₂ | Ma-% | <10 | <5 | <2 |

| **Mineral Inhalt** | | | | |
|---|---|---|---|---|
| MgCO₃ | Ma-% | <15 | <10 | <5 |
| CaCO₃ | Ma-% | <85 | <80 | <75 |
| MgO | Ma-% | >20 | >23 | >25 |
| CaO | Ma-% | <10 | <5 | <3 |
| Mg(OH)₂ | Ma-% | <10 | <7 | <5 |
| Ca(OH)₂ | Ma-% | <10 | <5 | <3 |
| Quarz | Ma-% | <5 | <3 | <1 |
| Rest | Ma-% | <10 | <7 | <3 |
| | | | | |

| **Phys. Daten** | | | | |
|---|---|---|---|---|
| Weißgrad R 457 | % | >75 | >80 | >85 |
| L | | >70 | >75 | >80 |
| Abrasion Einlehner | mg | <500 | <250 | <100 |
| Nassiebrst. >100µm | Ma-% | <3 | <1 | <0,5 |
| Spez. Oberfl. BET | m2/g | >1 | >2 | >3 |

| Korngröße Laserbeug. µm | | | | |
|---|---|---|---|---|
| > 40 | Ma-% | <50 | <40 | <30 |
| < 40 | Ma-% | >20 | >30 | >40 |
| < 30 | Ma-% | >25 | >35 | >45 |
| < 20 | Ma-% | >30 | >40 | >50 |
| <10 | Ma-% | >20 | >30 | >40 |
| < 5 | Ma-% | >10 | >20 | >30 |
| < 2 | Ma-% | >5 | >10 | >15 |
| < 1 | Ma-% | >1 | >2 | >3 |

| Primärpartikel REM, nm | | | | |
|---|---|---|---|---|
| > 300 | Ma-%* | <50 | <40 | <30 |
| < 300 | Ma-%* | >30 | >40 | >50 |
| < 200 | Ma-%* | >20 | >30 | >40 |
| < 100 | Ma-%* | >10 | >20 | >30 |
| < 50 | Ma-%* | >5 | >10 | >15 |

| | | | | |
|---|---|---|---|---|
| *Bildauswertung | | | | |

Meist bevorzugt:
Ziel Primärkorngröße: Schwerpunkt bei 50-200 nm
Ziel Korngröße mittels Laserbeugung, z.B. Cilas-Gerät, Fa. Quantachrome: d99=20, d90=10. d50=2 µm

### Vollkalzinierter Dolomit: MgO und CaO:

**Tabelle 8. Vollkalzinierter Dolomit MgO und CaO.**

| | **Einheit** | **Bereich** | **Bevorzugt** | **Mehr bevorzugt** |
|---|---|---|---|---|
| **Chem. Inhalt** | | | | |
| SiO₂ | Ma-% | <10 | <5 | <1 |
| Al₂O₃ | Ma-% | <3 | <0,5 | <0,1 |
| Fe₂O₃ | Ma-% | <3 | <0,5 | <0,1 |
| MnO₂ | Ma-% | <1 | <0,5 | <0,1 |
| TiO₂ | Ma-% | <1 | <0,5 | <0,1 |
| K₂O | Ma-% | <5 | <3 | <1 |
| Na₂O | Ma-% | <5 | <3 | <1 |
| Feuchtigkeit, 120 °C | Ma-% | <5 | <3 | <1 |
| Rest außer CaO, MgO und CO₂ | Ma-% | <10 | <5 | <2 |

| **Mineral Inhalt** | | | | |
|---|---|---|---|---|
| MgCO₃ | Ma-% | <10 | <7 | <5 |
| CaCO₃ | Ma-% | <10 | <7 | <5 |
| MgO | Ma-% | >25 | >30 | >35 |
| CaO | Ma-% | >40 | >45 | >50 |
| Mg(OH)₂ | Ma-% | <10 | <7 | <5 |
| Ca(OH)₂ | Ma-% | <10 | <7 | <5 |
| Quarz | Ma-% | <5 | <3 | <1 |
| Rest | Ma-% | <10 | <7 | <3 |
| | | | | |

| **Phys. Daten** | | | | |
|---|---|---|---|---|
| Weißgrad R 457 | % | >75 | >80 | >85 |
| L | | >70 | >75 | >80 |
| Abrasion Einlehner | mg | <500 | <250 | <100 |
| Nassiebrst. >100µm | Ma-% | <3 | <1 | <0,5 |
| Spez. Oberfl. BET | | >1 | >2 | >3 |

| Korngröße Laserbeug. µm | | | | |
|---|---|---|---|---|
| > 40 | Ma-% | <50 | <40 | <30 |
| < 40 | Ma-% | >20 | >30 | >40 |
| < 30 | Ma-% | >25 | >35 | >45 |
| < 20 | Ma-% | >30 | >40 | >50 |
| < 10 | Ma-% | >20 | >30 | >40 |
| < 5 | Ma-% | >10 | >20 | >30 |
| < 2 | Ma-% | >5 | >10 | >15 |
| < 1 | Ma-% | >1 | >2 | >3 |

| Primärpartikel REM, nm | | | | |
|---|---|---|---|---|
| > 300 | Ma-%* | <50 | <40 | <30 |
| < 300 | Ma-%* | >30 | >40 | >50 |
| < 200 | Ma-%* | >20 | >30 | >40 |
| < 100 | Ma-%* | >10 | >20 | >30 |
| < 50 | Ma-%* | >5 | >10 | >15 |

| | | | | |
|---|---|---|---|---|
| *Bildauswertung | | | | |

Meist bevorzugt
Ziel Primärkorngröße: Schwerpunkt bei 50-200 nm
Ziel Korngröße mittels Laserbeugung, z.B. Cilas-Gerät, Fa. Quantachrome: d99=20, d90=10. d50=2 µm

Teilkalzinierter Dolomit (MgO und CaCO₃ nach wässriger Hydratisierung:

**Tabelle 9. Teilkalzinierter Dolomit (MgO und CaCO3) nach wässriger Hydratisierung.**

| | **Einheit** | **Bereich** | **Bevorzugt** | **Mehr bevorzugt** |
|---|---|---|---|---|
| **Chem. Inhalt** | | | | |
| SiO₂ | Ma-% | <10 | <5 | <1 |
| Al₂O₃ | Ma-% | <3 | <0,5 | <0,1 |
| Fe₂O₃ | Ma-% | <3 | <0,5 | <0,1 |
| MnO₂ | Ma-% | <1 | <0,5 | <0,1 |
| TiO₂ | Ma-% | <1 | <0,5 | <0,1 |
| K₂O | Ma-% | <5 | <3 | <1 |
| Na₂O | Ma-% | <5 | <3 | <1 |
| Rest außer CaO, MgO CO₂ und H2O | Ma-% | <10 | <5 | <2 |

| **Mineral Inhalt** | | | | |
|---|---|---|---|---|
| MgCO₃ | Ma-% | <15 | <10 | <5 |
| CaCO₃ | Ma-% | <85 | <80 | <75 |
| MgO | Ma-% | <10 | <5 | <3 |
| CaO | Ma-% | <10 | <5 | <3 |
| Mg(OH)₂ | Ma-% | >25 | >30 | >32 |
| Ca(OH)₂ | Ma-% | <10 | <5 | <3 |
| Quarz | Ma-% | <5 | <3 | <1 |
| Rest | Ma-% | <10 | <7 | <3 |
| | | | | |

| **Phys. Daten** | | | | |
|---|---|---|---|---|
| Weißgrad R 457 | % | >75 | >80 | >85 |
| L | | >70 | >75 | >80 |
| Abrasion Einlehner | mg | <500 | <250 | <100 |
| Nassiebrst. >100µm | Ma-% | <3 | <1 | <0,5 |
| Spez. Oberfl. BET | m2/g | >1 | >2 | >3 |

| Korngröße Laserbeug. µm | | | | |
|---|---|---|---|---|
| > 40 | Ma-% | <50 | <40 | <30 |
| < 40 | Ma-% | >20 | >30 | >40 |
| < 30 | Ma-% | >25 | >35 | >45 |
| < 20 | Ma-% | >30 | >40 | >50 |
| < 10 | Ma-% | >20 | >30 | >40 |
| < 5 | Ma-% | >10 | >20 | >30 |
| < 2 | Ma-% | >5 | >10 | >15 |
| < 1 | Ma-% | >1 | >2 | >3 |

| Primärpartikel REM, nm | | | | |
|---|---|---|---|---|
| > 300 | Ma-%* | <50 | <40 | <30 |
| < 300 | Ma-%* | >30 | >40 | >50 |
| < 200 | Ma-%* | <80 | <70 | <60 |
| < 100 | Ma-%* | <80 | <70 | <60 |
| < 50 | Ma-%* | >5 | >10 | >15 |

| | | | | |
|---|---|---|---|---|
| *Bildauswertung | | | | |

Meist bevorzugt
Ziel Primärkorngröße: Schwerpunkt bei 150-300 nm
Ziel Korngröße mittels Laserbeugung, z.B. Cilas-Gerät, Fa. Quantachrome: d99=20, d90=10. d50=2 µm

Teilkalzinierter Dolomit (MgO und CaO) nach wässriger Hydratisierung:

**Tabelle 10. Teilkalzinierter Dolomit (MgO und CaO) nach wässriger Hydratisierung.**

| | **Einheit** | **Bereich** | **Bevorzugt** | **Mehr bevorzugt** |
|---|---|---|---|---|
| **Chem. Inhalt** | | | | |
| SiO₂ | Ma-% | <10 | <5 | <1 |
| Al₂O₃ | Ma-% | <3 | <0,5 | <0,1 |
| Fe₂O₃ | Ma-% | <3 | <0,5 | <0,1 |
| MnO₂ | Ma-% | <1 | <0,5 | <0,1 |
| TiO₂ | Ma-% | <1 | <0,5 | <0,1 |
| K₂O | Ma-% | <5 | <3 | <1 |
| Na₂O | Ma-% | <5 | <3 | <1 |
| Feuchtigkeit, 120 °C | Ma-% | <5 | <3 | <1 |
| Rest außer CaO, MgO CO₂ und H₂O | Ma-% | <10 | <5 | <2 |

| **Mineral Inhalt** | | | | |
|---|---|---|---|---|
| MgCO₃ | Ma-% | <10 | <7 | <5 |
| CaCO₃ | Ma-% | <10 | <7 | <5 |
| MgO | Ma-% | <10 | <5 | <3 |
| CaO | Ma-% | <10 | <5 | <3 |
| Mg(OH)₂ | Ma-% | >25 | >30 | >35 |
| Ca(OH)₂ | Ma-% | >40 | >45 | >50 |
| Quarz | Ma-% | <5 | <3 | <1 |
| Rest | Ma-% | <10 | <7 | <3 |
| | | | | |

| **Phys. Daten** | | | | |
|---|---|---|---|---|
| Weißgrad R 457 | % | >75 | >80 | >85 |
| L | | >70 | >75 | >80 |
| Abrasion Einlehner | mg | <500 | <250 | <100 |
| Nassiebrst. >100µm | Ma-% | <3 | <1 | <0,5 |
| Spez. Oberfl. BET | | >1 | >2 | >3 |

| Korngröße Laserbeug. µm | | | | |
|---|---|---|---|---|
| > 40 | Ma-% | <50 | <40 | <30 |
| < 40 | Ma-% | >20 | >30 | >40 |
| < 30 | Ma-% | >25 | >35 | >45 |
| < 20 | Ma-% | >30 | >40 | >50 |
| < 10 | Ma-% | >20 | >30 | >40 |
| < 5 | Ma-% | >10 | >20 | >30 |
| < 2 | Ma-% | >5 | >10 | >15 |
| < 1 | Ma-% | >1 | >2 | >3 |

| Primärpartikel REM, nm | | | | |
|---|---|---|---|---|
| > 300 | Ma-%* | <50 | <40 | <30 |
| < 300 | Ma-%* | >30 | >40 | >50 |
| < 200 | Ma-%* | >20 | >30 | >40 |
| < 100 | Ma-%* | >10 | >20 | >30 |
| < 50 | Ma-%* | >5 | >10 | >15 |

| | | | | |
|---|---|---|---|---|
| *Bildauswertung | | | | |

Meist bevorzugt
Ziel Primärkorngröße: Schwerpunkt bei 150-300 nm
Ziel Korngröße mittels Laserbeugung, z.B. Cilas-Gerät, Fa. Quantachrome: d99=20, d90=10. d50=2 µm

### Dreiphasensysteme:

Wie oben beschrieben können zwischen Teil- und Vollkalzinat anforderungsspezifische Dreiphasensysteme aus CaCO₃, MgO und CaO gewählt werden, um die ideale Kombination aus Reaktivität und akzeptabler Ablagerungen zu erzielen.

### Beispiele:

a) Oxid-Carbonat-Mischungen:
   Mischung der Komponenten MgO, CaO und CaO₃. Diese Produktgruppe liegt chemisch zwischen Teil- und Vollkalzinat.
b) Hydroxid-Carbonat-Mischungen:
   Mischung der Komponenten Mg(OH)₂, Ca(OH)₂ und CaCO₃. Das Ausgangsmaterial zu diesem Produkt liegt chemisch zwischen Teil- und Vollkalzinat, wurde hier aber hydratisiert.

### Alkalische Peroxidbleiche organischer Fasermaterialien unter Verwendung der beschriebenen Produkte

Hierzu wird ungebleichter Holzstoff bzw. Holzfasern unter Verwendung von verschiedenen alkalisch wirkenden Zusätzen mit Peroxid gebleicht und vom Produkt der Weißgrad sowie der Gelbwert bestimmt. Parallel dazu wird auch der COD-Gehalt bestimmt.

**Tabelle 11.**

| | | | | | | | | | COD | Brightn. | Yellown. |
|---|---|---|---|---|---|---|---|---|---|---|---|
| Nr. | NaOH | Ca(OH)₂ | Vollkalzinat | Teilkalzinat | Vollkalzinat | Teilkalzinat | Mg(OH)2 | NaWG | [Kg/T] | R457 | |
| | Standard | Standard | Pulver | Pulver | Slurry/Hydrat. | Slurry/Hydrat. | Standard | | | | |
| 0 | | | | | | | | | | 64,8 | 25,4 |
| 1 | 1,9 | | | | | | | 0,0 | 46,8 | 63,7 | 25,3 |
| 2 | 1,9 | | | | | | | 2,0 | 51,4 | 76,7 | 18,3 |
| 3 | | 0,9 | | | | | | 0,0 | 27,7 | 67,7 | 23,0 |
| 4 | | 0,9 | | | | | | 2,0 | 29,1 | 74,0 | 20,2 |
| 5 | | | 0,9 | | | | | 0,0 | 30,3 | 69,8 | 22,4 |
| 6 | | | 0,9 | | | | | 2,0 | 30,6 | 75,2 | 19,5 |
| 7 | | | | 0,9 | | | | 0,0 | 26,4 | 74,7 | 20,1 |
| 8 | | | | 0,9 | | | | 2,0 | 29,4 | 75,9 | 19,3 |
| 9 | | | | | 0,9 | | | 0,0 | 31,6 | 74,1 | 20,4 |
| 10 | | | | | 0,9 | | | 2,0 | 34,4 | 75,7 | 19,3 |
| 11 | | | | | | 0,9 | | 0,0 | 30,2 | 74,0 | 20,3 |
| 12 | | | | | | 0,9 | | 2,0 | 32,3 | 76,1 | 19,0 |
| 13 | | | | | | | 0,9 | 0,0 | 32,9 | 75,9 | 19,3 |
| 14 | | | | | | | 0,9 | 2,0 | 35,1 | 75,8 | 19,3 |

| | | | | | | | | | COD | Brightn, | Yellown. |
|---|---|---|---|---|---|---|---|---|---|---|---|
| Nr. | NaOH | Ca(OH)₂ | Vollkalzinat | Teillkalzinat | Vollkalzinat | Tellkalzinat | Mg(OH)2 | NaWG | [kg/T] | R457 | |
| | Standard | Standard | Pulver | Pulver | Slurry/Hydrat. | Slurry/Hydrat. | Standard | | | | |
| 0 | | | | | | | | | | 64,6 | 25,4 |
| 1 | 1.9 | | | | | | | 0,0 | 46.8 | 63,7 | 25,3 |
| 2 | 1,9 | | | | | | | 2,0 | 61,4 | 76,7 | 18,3 |
| 3 | | 0,9 | | | | | | 0,0 | 27,7 | 67,7 | 23,0 |
| 4 | | 0,9 | | | | | | 2,0 | 29,1 | 74,0 | 20.2 |
| 6 | | | 0.9 | | | | | 0,0 | 30,3 | 69,8 | 22,4 |
| 6 | | | 0,9 | | | | | 2,0 | 30,6 | 75,2 | 19,5 |
| 7 | | | | 0,9 | | | | 0,0 | 26,4 | 74,7 | 20,1 |
| 8 | | | | 0,9 | | | | 2,0 | 29,4 | 75,9 | 19,3 |
| 9 | | | | | 0,9 | | | 0,0 | 31,6 | 74,1 | 20,4 |
| 10 | | | | | 0,9 | | | 2,0 | 34,4 | 75,7 | 19,3 |
| 11 | | | | | | 0,9 | | 0,0 | 30,2 | 74,0 | 20,3 |
| 12 | | | | | | 0,9 | | 2,0 | 32,3 | 76,1 | 19,0 |
| 13 | | | | | | | 0,9 | 0,0 | 32.9 | 75,9 | 19,3 |
| 14 | | | | | | | 0,9 | 2,0 | 35,1 | 75,8 | 19,3 |

| | | | | | | | | | | | |
|---|---|---|---|---|---|---|---|---|---|---|---|
| NaWG = Natronwsserglas Komplexierungsmittel: Na5DTPA Feststoffgehalt = 23 % COD = chemical oxygen demand Brightn. = Weißgrad R 457 Temperature = 65 °C Dauer = 3 h H2O2 = 3 | | | | | | | | | | | |

Gebleichte organische Fasermaterialien, wie Holzfasern mit dem höchsten Weißgrad und/oder dem niedrigsten Gelbwert und/oder dem niedrigsten COD im Prozesswasser wurden dann verhalten, wenn die beschriebenen Ca-Mg-Produkte als alkalisch wirkende Komponente für die oxidische Bleiche eingesetzt wurden.

Die Ca-Mg-Produkte sind hinsichtlich Weißgraderzielung besser als Calciumhydroxid und sind vergleichbar dem Magnesiumhydroxid. Der stabilisierende Effekt von Wasserglas ist bei allen Ca-Mg-Produkten immer noch deutlicher (1 bis 2 Weißgradpunkte) als bei Magnesiumhydroxid. Zwar wird bei Natriumhydroxid mit Natriumsilikat der höchste Endweißgrad erhalten, allerdings auch der mit Abstand höchste COD-Wert. Dieser Ist bei den Ca-Mg-Produkten deutlich reduziert. Die Pulver- (= Oxid) oder Slurry- (= Hydrat) Form zeigt keine Unterschiede auf, beide sind gleichermaßen geeignet.

Da auch die Reinheit der Ca-Mg-Produkte deutlich höher und die Kosten deutlich niedriger als z.B. bei Natronlauge oder Mg(OH)₂ sind und zudem auch die Ca-Komponente an die spezifischen Anforderungen (Reaktivität vs. Ablagerungstendenz) angepasst werden kann sind die anfangs gestellten Aufgaben bzw. Ziele gelöst worden.

Es werden organische Fasermaterialien, wie Holzfasern hergestellt unter Verwendung von submikro- und nanoskaligen Calcium- und Magnesiumverbindungen sowie deren Herstellung beschrieben.

Die REM-Aufnahmen der Ca-Mg-Produkte zeigen deutliche Unterschiede dieser im Vergleich zu den bereits bekannten Materialien, hauptsächlich in der Korngröße der Primärpartikel sowie der Kornform und Korngröße sowie der Mikrostruktur oder der Anlagerung der Partikel zueinander.

Daraus lässt sich folgern, dass die Ca-Mg-Produkte sich von den marktbekannten Produkten unterscheiden und aufgrund der submikro- und nanoskaligen Partikelgröße auch eine erhebliche andere verbesserte und umfangreichere Funktionalität in der Anwendung zeigen, wie durch die Versuche belegt werden konnte. Im Ergebnis lassen sich damit gebleichte organische Fasermaterialien, wie Holzfasern mit besserer Qualität erzeugen.

## Patentansprüche

1. Herstellungsverfahren für gebleichte Hotzfasem,
**dadurch gekennzeichnet, dass**
eine Bleichmischung mit Wasserstoffperoxid, alkalischen oder alkalisch reagierenden Materialien sowie submikroskalige oder nanoskalige Ca- und/oder Mg-Verbindungspartikel mit einem Partikeldurchmesser zwischen 50 nm und 300 nm zum Bleichen der organischen Fasermaterialien verwendet wird, wobei die Ca-und/oder Mg-Verbindungspartikel in einem vorausgehenden Herstellungsschritt durch teilweises oder vollständiges Kalzinieren von Ca- und/oder Mg-Verbindungen erhalten werden.

2. Herstellungsverfahren nach Anspruch 1,
**dadurch gekennzeichnet, dass**
über 10% der Ca- und/oder Mg-Verbindungspartikel einen Partikeldurchmesser von weniger als 100 nm aufweisen.

3. Herstellungsverfahren nach einem der vorangegangen Ansprüche,
**dadurch gekennzeichnet, dass**
die Verbindungspartikel ovale und/oder sphärische Formen aufweisen.

4. Herstellungsverfahren nach einem der vorangegangenen Ansprüche,
**dadurch gekennzeichnet, dass**
die Ca- und/oder Mg-Verbindungspartikel aus CaO und/oder Ca(OH)₂ und/oder CaCO₃ und/oder MgO und/oder Mg(OH)₂ zusammengesetzt werden.

5. Herstellungsverfahren nach einem der vorangegangenen Ansprüche,
**dadurch gekennzeichnet, dass**
die Ca- und/oder Mg-Verbindungspartikel in einem vorausgehenden Herstellungsschritt durch teilweise oder vollständiges Kalzinieren von MgCa(CO₃)₂ (Dolomit) oder anderen Ca-Mg-CO₃-Mischverbindungen, wie CaMg₃(CO₃)₄ (Huntit), hergestellt werden.

6. Verwendung einer Bleichmischung mit Wasserstoffperoxid, alkalischen oder alkalisch reagierenden Materialien, sowie Ca- und/oder Mg-Verbindungspartikeln mitPartikeldurchmessern zwischen 50 nm und 300 nm, zum Bleichen von Holzfasern.

7. Verwendung einer Bleichmischung nach Anspruch 5 oder 6,
**dadurch gekennzeichnet, dass**
über 10% der Ca- und/oder Mg-Verbindungspartikel einen Partikeldurchmesser von weniger als 100 nm aufweisen.

8. Verwendung einer Bleichmischung nach einem der Ansprüche 5 - 7,
**dadurch gekennzeichnet, dass**
die Ca- und/oder Mg-Verbindungspartikel aus CaO und/oder Ca(OH)₂ und/oder CaCO₃ und/oder MgO und/oder Mg(ON)₂ zusammengesetzt werden.

9. Gebleichter Holzstoff,
**dadurch gekennzeichnet, dass**
der Holzstoff gemäß einem Verfahren nach einem der vorangegangenen Ansprüche 1 - 5 hergestellt ist.

## Claims

1. Method of producing bleached wood fibres,
**characterised in that**
a bleach mixture comprising hydrogen peroxide, alkaline or alkaline reaction-producing materials as well as sub-micro scale or nano scale particles of Ca and/or Mg compounds with a particle diameter of between 50 nm and 300 nm is used to bleach the organic fibre materials, and the Ca and/or Mg compound particles are obtained in a preceding production step by partially or completely calcining Ca and/or Mg compounds.

2. Production method as claimed in claim 1,
**characterised in that**
more than 10% of the Ca and/or Mg compound particles have a particle diameter of less than 100 nm.

3. Production method as claimed in one of the preceding claims, **characterised in that**
the compound particles have oval and/or spherical shapes.

4. Production method as claimed in one of the preceding claims, **characterised in that**
the Ca and/or Mg compound particles are made up of CaO and/or Ca(OH)₂ and/or CaCO₃ and/or MgO and/or Mg(OH)₂.

5. Production method as claimed in one of the preceding claims, **characterised in that**
the Ca and/or Mg compound particles are produced in a preceding production step by partially or completely calcining MgCa(CO₃)₂ (dolomite) or other Ca-Mg-Co₃ mixed compounds, such as CaMg₃(CO₃)₄ (huntite).

6. Use of a bleach mixture comprising hydrogen peroxide, alkaline or alkaline reaction-producing materials as well as sub-micro scale or nano scale particles of Ca and/or Mg compounds with a particle diameter of between 50 nm and 300 nm to bleach wood fibres.

7. Use of a bleach mixture as claimed in claim 5 or 6, **characterised in that**
more than 10% of the Ca and/or Mg compound particles have a particle diameter of less than 100 nm.

8. Use of a bleach mixture as claimed in claim 5-7, **characterised in that**
the Ca and/or Mg compound particles are made up of CaO and/or Ca(OH)₂ and/or CaCO₃ and/or MgO and/or Mg(OH)₂.

9. Bleached wood material,
**characterised in that**
the wood material is produced by a method as claimed in one of preceding claims 1 - 5.

## Revendications

1. Procédé de fabrication de fibres de bois blanchies, **caractérisé en ce qu'**un mélange de blanchiment est utilisé avec du peroxyde d'hydrogène, des matériaux alcalins ou à réaction alcaline, ainsi que des particules submicrométriques ou nanométriques de composés de Ca et/ou de Mg dont la granulométrie est comprise entre 50 et 300 nm pour le blanchiment des matériaux fibreux organiques, les particules des composés de Ca et/ou de Mg étant obtenues lors d'une étape de fabrication préalable par calcination partielle ou complète de composés de Ca et/ou de Mg.

2. Procédé de fabrication selon la revendication 1, **caractérisé en ce que** plus de 10 % des particules de composés de Ca et/ou de Mg présentent une granulométrie inférieure à 100 nm.

3. Procédé de fabrication selon l'une quelconque des revendications précédentes, **caractérisé en ce que** les particules des composés présentent des formes ovales et/ou sphériques.

4. Procédé de fabrication selon l'une quelconque des revendications précédentes, **caractérisé en ce que** les particules de composés de Ca et/ou de Mg sont composées de CaO et/ou de Ca(OH)₂ et/ou de CaCO₃ et/ou de MgO et/ou de Mg(OH)₂.

5. Procédé de fabrication selon l'une quelconque des revendications précédentes, **caractérisé en ce que** les particules des composés de Ca et/ou de Mg sont fabriquées lors d'une étape de fabrication préalable par calcination partielle ou complète de MgCa(CO₃)₂ (dolomite) ou d'autres composés de mélange Ca-Mg-CO₃, tels que le CaMg₃(CO₃)₄ (huntite).

6. Utilisation d'un mélange de blanchiment avec du peroxyde d'hydrogène, des matériaux alcalins ou à réaction alcaline, ainsi que des particules de composés de Ca et/ou de Mg dont la granulométrie est comprise entre 50 et 300 nm, pour le blanchiment de fibres de bois.

7. Utilisation d'un mélange de blanchiment selon la revendication 5 ou 6, **caractérisée en ce que** plus de 10 % des particules des composés de Ca et/ou de Mg présentent une granulométrie inférieure à 100 nm.

8. Utilisation d'un mélange de blanchiment selon l'une quelconque des revendications 5 à 7, **caractérisée en ce que** les particules des composés de Ca et/ou de Mg sont composées de CaO et/ou de Ca(OH)₂ et/ou de CaCO₃ et/ou de MgO et/ou de Mg(OH)₂.

9. Matière de bois blanchie, **caractérisée en ce que** la pâte de bois est fabriquée conformément à un procédé selon l'une quelconque des revendications précédentes 1 à 5.
